# EUROPÄISCHE PATENTSCHRIFT

(11) **EP 0 109 029 B1**
(45) Veröffentlichungstag und Bekanntmachung des Hinweises auf die Patenterteilung: **24.09.1986**
(21) Anmeldenummer: 83111119.0
(22) Anmeldetag: 08.11.1983
(51) Int. Cl.: D06P 3/54, D06P 3/52

(54) **Verfahren zum Färben von Textilgut aus modifizierten Polyesterfasern**
Process for the dyeing of textile goods containing modified polyester fibres
Procédé de teinture de produits textiles contenant des fibres de polyester modifiées

(30) Priorität: 13.11.1982 DE 3242036; 13.11.1982 DE 3242035; 13.11.1982 DE 3242032
(43) Veröffentlichungstag der Anmeldung: 23.05.1984
(73) Patentinhaber: HOECHST AKTIENGESELLSCHAFT, 65926 Frankfurt am Main (DE)
(72) Erfinder: Müller, Siegfried, Dr., D-6233 Kelkheim (Taunus) (DE); Maier, Hans-Peter, Dr., D-6231 Sulzbach (DE)

## Beschreibung

Die vorliegende Erfindung betrifft ein Verfahren zum carrierfreien Färben von Fasermaterial, das aus durch Einkondensieren von die normale Festigkeit des einheitlichen Polymeren Fasergefüges auflockernden Kettengliedern aus bifunktionellen, esterbildenden monomeren Verbindungen modifizierten Polyestern besteht oder solche enthält, mit wasserunlöslichen Dispersionsfarbstoffen.

Ein Färbeverfahren für die zuvor erwähnten Polyester (PES)-Fasertypen nach der Auszieh-Technik ist indessen bereits in den Zeitschriften chemiefasern/ textil-industrie 27/79 (1977), Seiten 336-339 und 452-454 sowie MELLIAND TEXTILBERICHTE 62 (1981), Seiten 795-800 ausführlich beschrieben, wobei man zum Färben de ware handelsübliche Dispersionsfarbstoffe aus wäßrigem Medium in feindispergierter Form herangezogen hat. Wenn auch das Vorliegen derartiger PES-Fasern, die infolge spezieller Modifikation der grundlegenden Faserbestandteile schon bei Kochtemperatur ohne die Anwendung von Carriern gefärbt werden können, es unter diesen Bedingungen gestattet, höhere Farbausbeuten mit dem gewöhnlichen Dispersionsfarbstoff als auf unmodifizierten Polyesterfasern bei 130°C im Rahmen dieser bekannten diskontinuierlichen Arbeitsweise zu erzielen, was neben der Einsparung des Carriers einen verminderten Farbstoffeinsatz ermöglicht, und auch im Vergleich zum Färben der "normal" färbbaren PES-Fasertype sich beim Ausziehprozeß die Färbezeit um maximal 30 % verkürzen läßt, so bestehen bezüglich der hierbei getroffenen Farbstoffauswalhl - wie es in der genannten Literaturstelle gleichfalls heißt - dennoch beachtliche Nachteile vor allem darin, daß Dispersionsfarbstoffe herkömmlicher Art auf solchen modifizierten Polyesterfasern stets Färbungen mit nur sehr beschränkten Echtheitseigenschaften ergeben. Vor allem wird bei den Naßechtheitseigenschaften die schlechtere Kochwaschbeständigkeit gegenüber der normalen Polyethylenterephthalatfaser bemängelt.

Gleiche Vorbehalte hinsichtlich der Färberesultate im Falle der Verwendung von handelsüblichen Dispersionsfarbstoffen sind auch beim einbadigen Färben der modifizierten Polyester (PES)-Fasertypen in Mischung mit Wolle nach der Thermosol-Naßentwicklungs-Technik gemäß der DE-PS 26 58 062 oder nach der Klotz-Aufdock- bzw. Klotz-Warmverweil-Technik nach der DE-PS 26 58 061 aufgekommen, obwohl schon das bloße Vorhandensein derartiger PES-Fasern als Mischungskomponente im Rahmen der bekannten kontinuierlichen Arbeitsweise zum Färben dieser Fasergemische im Vergleich zu den "normal" färbbaren, unmodifizierten Polyesterfasern deutliche Vorteile im Hinblick auf eine Reduzierung der Fixiertemperatur und Fixierzeit für den gewöhnlichen Dispersionsfarbstoff ohne gleichzeitigen Einsatz von - Farbstoffüberträgern oder von solchermaßen geeigneten Lösungsmitteln ergibt und zur Hitzefixierung sogar die Einwirkung von Sattdampf genügt, und es dieselbe Tatsache ebenso im Rahmen der bekannten diskontinuierlichen Arbeitsweisen zum Färben dieser Fasergemische zuläßt, gewöhnliche Dispersionsfarbstoffe im Verweilprozeß bei Temperaturen von 100°C oder mäßig darüber sowie ohne gleichzeitigen Einsatz von Farbstoffüberträgern oder von solchermaßen geeigneten Lösungsmitteln zu färben.

Färbungen mit den bekannten Dispersionsfarbstoffen auf den carrierfrei färbbaren Polyesterfasern weisen aber nicht nur eine ungenügende Kochwaschbeständigkeit auf, sondern auch eine verringerte Waschechtheit bei der 60°C-Wäsche.

Färbungen mit den bekannten Dispersionsfarbstoffen auf den carrierfrei färbbaren Polyesterfasern weisen aber nicht nur eine ungenügende Kochwaschbestängigkeit auf, sondern auch eine verringerte Waschechtheit bei der 60°C-Wäsche. Dieser negative Befund wird durch die Darlegung über das färberische Verhalten von solchermaßen modifizierten Polyesterfasern in der Zeitschrift chemiefasern/textil-industrie 26/78 (1976), Seite 555 (links unten) gestützt, wobei in die diesbezügliche Beurteilung auch Dispersionsfarbstoffe enthaltend herkömmliche polarisierende Gruppierungen mit einbezogen sind. Jede Art von gewerblicher Arbeitskleidung und gebrauchsgebundene Textilien müssen aber einer Kochwäsche standhalten. Aufgrund der ermittelten Grenzen bei den Naßechtheiten von Färbungen auf modifizierten Polyesterfasern kommen solche Faser-Typen für die Herstellung derartiger Artikel nicht in Betracht. Auch die Sublimierechtheit von Färbungen auf Textilgut aus der genannten PES-Modifikation ist beim Einsatz von üblichen Dispersionsfarbstoffen im Falle von reinem Fasermaterial bei den tiefen Farbtönen herabgesetzt und daher unbefriedigend.

Sinn und Zweck der vorliegenden Erfindung ist es nunmehr, die zuvor geschilderten, beim Färben von modifizierten Polyesterfasern zutage tretenden Mängel zu beheben sowie einwandfrei echte Färbungen auf ausschließlich solche Fasern aufweisendem Textilgut oder der entsprechenden Komponente von Fasermischungen zu erzielen, und zwar nach in der Praxis gebräuchlichen Färbeprozessen. Auf diese weise sollte der anwendungstechnische Sektor dieser Fasertypen beträchtlich erweitert werden.

Diese Aufgabe wird erfindungsgemäß dadurch gelöst, daß man als Farbmittel Dispersionsfarbstoffe enthaltend im Molekül mindestens eine an einen aromatischen Kern des Chromophors gebundene stark polarisierte Gruppierung vom Vinylsulfon-Typ einsetzt und man die Fixierung dieser Farbstoffe auf der Faser aus wäßriger Dispersion bei pH-Werten im Bereich von 5 bis 10 durch Hitzeeinwirkung oder durch Verweilen herbeiführt.

Die Vorteile, welche man aufgrund dieser Maßnahmen erlangt, sind gute Kochwasch- und Sublimierechtheiten solcher Färbungen auch in tiefen Tönen. Die früher nicht ausreichenden Waschechtheitseigenschaften bei der 60°C-Wäsche können jetzt als sehr gut bezeichnet werden. Das Fasermaterial kann fortan im Objektsektor, d.h. für jede Art von gebrauchsgebundenen Textilien eingesetzt werden. Auch eine Verwendung auf dem Gebiet der Sportbekleidung und im Wäsche Bereich (z.B. Wäsche für Krankenanstalten und Pflegeheime) ist nicht mehr unmöglich. Diese Fasern lassen sich nun zusammen in Mischung mit Cellulosefasern auch für Besatzstoffartikel benutzen, was bisher nicht realisierbar gewesen ist, denn Cellulosefasern für sich allein sind für Besatzartikel nicht zugelassen.

Ein derartiges Ergebnis war insofern überraschend, als die Verwendung von Dispersionsfarbstoffen mit stark polarisierten Gruppierung vom Vinylsulfon-Typ für Färbungen auf normalen PES-Fasern keinerlei Vorteile bezüglich der färberischen Eigenschaften im Vergleich zu denen mit Dispersionsfarbstoffen herkömmlicher Art hervorbringt. Demgegenüber haben sich die Dispersionsfarbstoffe enthaltend stark polarisierte Gruppierungen vom Vinylsulfon-Typ beim Färben der modifizierten Fasern, die in bestimmten Strukturbereichen eine Lockerung der Molekülsegmente aufweisen, als vorteilhaft erwiesen.

Nun ist es aus der GB-A-896 041 bzw. der DE-A-23 62 683 wohl schon bekannt, daß man für die Herstellung von echten Färbungen und Drucken auf Textilmaterial aus Polyesterfasern von normal färbbaren Typ bzw. auf Mischgeweben daraus mit Baumwolle wasserunlösliche Farbstoffe einsetzen kann, die wenigstens eine Vinylsulfon-Gruppe oder einen Vorläufer eines solchen Restes aufweisen. Selbst wenn aufgrund der erstgenannten Druckschrift solche Färbungen auf den nicht modifizierten Polyesterfasern als außerordentlich hitzebeständig und thermofixierecht herausgestellt werden, so bleiben beide Fundstellen dennoch jede technische Lehre schuldig bezüglich der Kochwaschechtheit der Verfahrenserzeugnisse im Hinblick auf die Verwendung der Vinylsulfon-Farbstoffe. Noch viel weniger ist dies der Fall im Zusammenhang mit besonders modifizierten Polyesterfasern, die dort überhaupt nicht erwähnt werden.

Als Farbstoffe für das erfindungsgemäße Färbeverfahren können alle wasserunlöslichen Dispersionsfarbstoffe Anwendung finden, die sich in feindispergiertem Zustand sonst auch für das Färben von synthetischem Fasermaterial eignen, soweit sie im vorliegenden Falle eine stark polarisierte Gruppierung vom Vinylsulfon-Typ besitzen. Die meisten Vertreter dieser Farbstoffklasse gehören ihrer Konstitution nach zu den Azo-, Anthrachinon-, Nitro- oder Chinophthalon-Verbindungen, sind vorwiegend carboxyl- und/oder sulfo gruppenfrei und tragen alle im Molekül mindestens eine an einen aromatischen Kern des Chromophors gebundene stark polarisierte Gruppierung auf Basis des Vinylsulfon-Restes.

In den erfindungsgemäß brauchbaren Dispersionsfarbstoffen können mehrere stark polarisierte Gruppierungen des genannten Typs, gegebenenfalls von unterschiedlicher Natur, am gleichen Farbstoffmolekül vorhanden sein.

Die Farbstoffe werden, wie es bei Dispersionsfarbstoffen üblich ist, dispergiert und dann in gewohnter Weise dem Färbebad zugegeben. Im allgemeinen färbt man bei pH-Werten von 5 bis 10. Erfahrungsgemäß werden bei pH 7 bis 9 die besten Farbausbeuten erhalten.

Für das vorliegende Färbeverfahren eignen sich in dem zum Einsatz gelangenden Textilgut grundsätzlich alle Polyesterfasern, die carrierfrei bei Kochtemperatur färbbar sind. Als solche kommen infrage z.B. mit aliphatischen Dicarbonsäuren, Hydroxycarbonsäuren oder längerkettigen Diolen modifizierte Polyester, wie mit Polyethylenoxid in Form eines Blockcopolymerisats modifizierte Polyethylenterephthalatfasern. Als Mischungskomponenten natürlicher Herkunft für die erwähnten modifizierten Polyesterfasern finden vor allem Cellulosefasern, aber auch Wollfasern Verwendung.

Bei diesem Fasermaterial ist es ohne Bedeutung, nach welcher Methode zur Durchführung der Färbeoperation vorgegangen wird.

Im Falle der diskontinuierlichen Verfahrensweise durch Ausziehen ist es z.B. gleichgültig, ob bei Kochtemperatur des Ausziehbades, also bei Temperaturen zwischen 95° und 100 °C, oder unter Hochtemperatur (HT) -Bedingungen zwischen 100 °C und 135°C gearbeitet wird. Unter HT-Bedingungen erhält man u.U. noch um bis zu 20 % tiefere Färbungen.

Ebenso ist es bei vollkontinuierlichem Ablauf der Maßnahmen zum Färben belanglos, ob nach einem Klotz-Dämpfbzw. Klotz-Naßdämpf-Prozeß oder nach einem Klotz- Thermosol-Prozeß (Farbstoff-Fixierung durch Trockenhitze mittels Heißluft bzw. überhitztem Dampf, Kontakthitze oder IR-Strahlung) verfahren wird. Gravierende Unterschiede in der Farbausbeute sind bei diesen Applikationsmethoden nicht festzustellen. Wichtig ist nur, daß bei den kontinuierlichen Verfahren dieser Art eine Wärmebehandlung anschließend an den Klotzvorgang, gegebenenfalls nach einer Zwischentrocknung der Ware erfolgt.

Schließlich hat es sich im Zuge der Anwendung von teilkontinuierlichen Arbeitstechniken als nicht wesentlich erwiesen, ob nun die Durchführung der Färbeoperation nach einem Klotz-Kaltverweil-, einem Klotz-Warmverweil- oder nach einem Pad-Roll-Prozeß erfolgt. Zugeführte Wärme erbringt in jedem Fall eine je nach Höhe der Temperatur sich ergebene Verkürzung der Verweilzeit für die Farbstoff-Fixierung. Eine auf das Verweilen bei Raumtemperatur folgende kurze Wärmebehandlung, entweder durch Trockenhitze oder Dämpfen, hat immer eine Farbtonvertiefung auf der Ware zur Folge.

Beim erfindungsgemäßen Verfahren mit den eingesetzten Dispersionfarbstoffen enthaltend stark polarisierende Gruppierungen vom Vinylsulfon-Typ bleiben selbverständlich alle die fortschrittlichen Errungenschaften beibehalten, welche im Punkte Anfärbbarkeit sowie Färbebedingungen mit den herkömmlichen Dispersionsfarhstoffen gegenüber den normalen PES-Fasertypen schon allein von der Modifikation des Fasermaterials herrühren. Der Verzicht auf die Verwendung von Carriern bei carrierfrei färbbaren Polyesterfasern bringt auch hier neben der Verringerung der Färbekosten und Vereinfachung der Färbeverfahren noch weitere Vorteile mit sich, was sowohl für den Ausziehprozeß, wie auch im stärkeren Maße für Kontinue-Prozesse gilt.

Beispielsweise wird in der Trikotindustrie vielfach auf offenen Haspelkufen gefärbt. Kommen hierbei normale, also nichtmodifizierte Polyesterfasern in Betracht, so müssen zum Färben mit den Dispersionsfarbstoffen noch Carriersubstanzen mitverwendet werden. Dieser Umstand erschwert dann aber wiederum die Abwasserreinigung. In einigen Gegenden der Bundesrepublik Deutschland ist deswegen der Einsatz solcher Substanzen verboten. Erfindungsgemäß wird also nicht nur Brauchbarkeit bestimmter modifizierter Polyesterfasern für besondere Einsatzgebiete erweitert, sondern das vorgenannte neue Färbeverfahren leistet auch einen wesentlichen Beitrag zum Schutze der Umwelt. Verglichen mit den Ausziehverfahren stellen Klotzverfahren, selbst wenn es sich um diskontinuierliche Färbeprozesse bzw. um ausgesprochene Verweilprozesse handelt, zeit- und arbeitskräftesparende Färbemethoden dar. Dadurch, daß hierbei viel weniger Wasser in der Flotte zur Anwendung gelangt, ist die Abwasserbelastung bei einem Klotzverfahren im allgemeinen nicht so hoch wie bei einem Ausziehverfahren. Außerdem ist die Beseitigung der, wenn auch konzentrierteren, aber eben in der Menge viel geringeren Klotzflotte einfacher und weniger aufwendig.

Klotz-Aufdock-Verfahren haben darüber hinaus noch den Vorteil, daß sie keine hohen Anforderungen an den Maschinenpark stellen. Das bedeutet, daß sich auch kleinere Betriebe mit verhältnismäßig kleinen Metragen dieser Färbemethode bedienen können. Nicht vergessen werden darf die enorme Energieeinsparung, die durch das Verweilen bei Raumtemperatur gegeben ist. Ein Klotzvorgang mit einem anschließenden Aufdocken und Verweilen für beispielsweise ungefähr 24 Stunden bei Raumtemperatur ergibt ausreichend tiefe Färbungen, die die vorgenannten guten Echtheitseigenschaften aufweisen.

Es ist erfindungsgemäß ohne weiteres möglich, die Verweilzeit abzukürzen. Sie kann bis auf ein Viertel der ursprunglichen Zeit reduziert werden, wenn dem Verweilen eine kurze Wärmebehandlung nachfolgt. Auf diese Weise werden außerordentlich egale und sehr tiefe Farbtöne erzielt.

Die nachstehenden Beispiele dienen zur Erläuterung der Erfindung. Die darin angeführten Prozentangaben sind Gewichtsprozente und sind im Falle der Angaben für die Flottenaufnahme auf das Gewicht der trockenen Ware bezogen.

### Beispiel 1

1 kg eines Gewebes aus carrierfrei färbbaren, mit Polyethylenoxid in Form eines Blockcopolymerisats modifizierten Polyethylenterephthalatfasern wird auf einer Haspelkufe bei Kochtemperatur während 60 min sowie bei einem Flottenverhältnis von 1:30 in einer wässrigen Flotte behandelt, welche eine Feindispersion aus 1,5 % des Dispersionsfarbstoffes der Formel

sowie 1 g/I 2,2'-dinaphthylmethan-6,6'-disulfonsaures Natrium als Dispergiermittel enthält und die auf einen pH-Wert im Bereich zwischen 7 und 8 eingestellt ist.

Das in dieser Weise behandelte Fasermaterial wird anschließend zur Fertigstellung in einem wäßrigen, neutralen Bad kochend geseift. Auf dem Substrat wird zufolge der obigen Maßnahmen eine volle und gleichmäßige Rotfärbung erzielt, die hervorragende Kochwasch- und Thermofixierechtheit aufweist.

Das im Zuge des vorliegenden Ausziehprozesses verwendete Hilfsmittel ist wegen der verhältnismäßig hohen Farbstoffmenge lediglich sicherheitshalber zugesetzt worden und braucht nicht unbedingt im Färbebad vorhanden zu sein.

### Beispiel 2

800 g Garn aus carrierfrei färbbaren, mit Polyethylenoxid in Form eine Blockcopolymerisats modifizierten Polyethylenterephthalatfasern werden auf 2 X-Spulen aufgewickelt und in einem geschlossenen Apparat bei Kochtemperatur sowie einem Flottenverhältnis von 1:15 für 50 min mit einer wäßrigen Flotte behandelt, die neben einem Dispergiermittel in der Art des in Beispiel 1 beschriebenen Produktes noch 2 % des Dispersionsfarbstoffes der Formel
H₂C=CH-SO₂

enthält und auf praktisch neutrales Milieu eingestellt ist. Der Flottendurchfluß durch die Spulen beträgt während des im vorliegenden Fall stattfindenden Ausziehvorgangs 22 I/min/kg Garn, die Flottenströmung erfolgt alternierend von außen nach innen während 4 min, von innen nach außen während 3 min.

Nach dem Spülen der so gefärbten Ware mit Wasser wird diese sodann in einem neutralen, wäßrigen Bad kochend geseift. Man erhält auf dem Garn eine sehr gleichmäßige, tiefe blaue Färbung mit sehr guter Thermofixierechtheit.

Gleich gute Echtheitseigenschaften wie im obigen Beispiel erhält man bei der Durchführung der Färbeoperation unter gleichen Bedingungen, jedoch unter Verwendung des Dispersionsfarbstoffes der Formel

Der resultierende Farbton hier ist Orange.

### Beispiel 3

20 g des Dispersionsfarbstoffes der Formel

werden in 1 I kalten Wassers, das als Dispergiermittel 1 g von 2,2'-dinaphthylmethan-6,6'-disulfonsaurem Natrium enthält, in üblicher Weise in Feindispersion gebracht und diese auf nahezu neutrales Milieu eingestellt.

In dieser Flotte wird nun Kammzug aus carrierfrei färbbaren, mit Polyethylenoxid in Form eines Blockcopolymerisats modifizierten Polyethylenterephthalatfasern auf einem Foulard bei Raumtemperatur geklotzt und auf eine Flottenaufnahme von ca. 80 % abgequetscht. Anschließend führt man den so imprägnierten Kammzug ohne Zwischentrocknung zur Farbstoff-Fixierung bei einer Temperatur von 105 °C für die Dauer von 5 min kontinuierlich durch einen Dämpfer.

Die auf dem behandelten Textilgut resultierende, gleichmäßige sowie satte Blaufärbung wird nach dem Spülen mit Wasser in einem neutralen, wäßrigen Bad kochend geseift. Sie weist dann hervorragende Naßechtheitseigenschaften und eine sehr gute Sublimierechtheit auf.

### Beispiel 4

Eine Samtprobe aus carrierfrei färbbaren, mit Polyethylenoxid in Form eines Blockcopolymerisats modifizierten Polyethylenterephthalatfasern wird mit einer wäßrigen Flotte, die 30 g/I des Dispersionsfarbstoffes der Formel

(in feinteiliger Dispersion),
1 g/1 eines Umsetzungsproduktes von 1 Mol Isotridecylalkohol mit 8 Mol Ethylenoxid, sowie
1 g/1 Oleylmethyltaurin-Natrium

enthält und auf einen pH-Wert von etwa 8 eingestellt ist, bei Raumtemperatur getränkt. Die Flottenaufnahme beträgt hierbei nach dem Abquetschen ca. 120 %. Anschließend wird die so behandelte Ware ohne Zwischentrocknung zur Fixierung des Farbstoffes auf der modifizierten PES-Faser 12 min lang mit Sattdampf von 102°C gedämpft.

Man erhält auf der Samtprobe eine Orangefärbung mit guter Wasch- und Reibechtheit.

Die Hilfsmittelkombinatione im vorliegenden Färbeprozeß ist lediglich eingesetzt worden, um den Charakter des Textilmaterials voll zu erhalten.

### Beispiel 5

Ein Gewebe aus carrierfrei färbbaren, mit Polyethylenoxid in Form eines Blockcopolymerisats modifizierten Polyethylenterephthalatfasern wird bei Raumtemperatur mit eine wäßrigen Flotte geklotzt, die 20 g/1 des Dispersionsfarbstoffes der Formel

in fein dispergierter Form enthält und auf einen pH-Wert im Bereich zwischen 7 und 8 eingestellt ist. Der Tauchvorgang auf dem Foulard wird zweimal durchgeführt, damit ein vollständiges Durchnetzen des Farbgutes gewährleistet ist. Die Flottenaufnahme im Verlauf dieser Applikationsmaßnahmen beträgt ca. 50 %. Bei 120 °C wird nun das so behandelte Material getrocknet und zur Farbstoff-Fixierung anschließend für 40 s der Einwirkung von Trockenhitze bei 190°C ausgesetzt.

Nach der Fertigstellung durch kochendes Seifen im neutralen, wäßrigen Bad resultiert auf der Ware eine gleichmäßige, volle Gelbfärbung, die sich durch sehr gute Licht-, Thermofixier- und Waschechtheit auszeichnet.

Ähnlich gute Ergebnisse wie im obigen Beispiel erhält man, wenn anstelle des dort benutzten Farbstoffes bei der Durchführung der Färbeoperation unter denselben Bedingungen gleiche Mengen des Dispersionsfarbstoffes der Formel
H₂C=CH-SO₂

eingesetzt werden. Es resultieirt dann auf dem Textilgut eine brillante, klare Goldgelbfärbung, die vorzügliche Lichtechtheit aufweist.

### Beispiel 6

Ein Gewebe aus carrierfrei färbbaren, mit Polyethylenoxid in Form eines Blockcopolymerisats modifizierten Polyethylenterephthalatfasern wird auf einem Foulard mit einer wäßrigen Flotte, die 20 g/1 des Dispersionsfarbstoffes der Formel

in fein dispergierter Form enthält und auf einen pH-Wert zwischen 7 und 8 eingestellt ist, bei Raumtemperatur sowie einer Flottenaufnahme von ca. 60 % geklotzt, dann im feuchten Zustand aufgedockt und zur Fixierung des Farbstoffes auf dem Fasermaterial unter den gleichen Temperaturbedingungen verweilen gelassen. Um ein Austrocknen der so behandelten Ware während der Verweiloperation zu verhindern und auch sonstige Einflüsse auszuschließen, wird die Docke durch Einwickeln in eine Folie luftdicht abgeschlossen.

Nach einer Verweilzeit von 24 Stunden wird das gefärbte Gewebe zunächst mit Wasser gespült, daraufhin in 70 °C warmem Wasser ausgewaschen und anschließend 5 Minuten kochend geseift. Es resultiert auf dem Substrat eine gleichmäßige Blaufärbung mit sehr guten Naß- und Thermofixierechtheiten.

### Beispiel 7

Eine nach Beispiel 6 hergestellte Klotzung wird nach Ablauf einer Verweilzeit von 12 Stunden während des Abwickelns von der Docke für 60 s einer Heißluftbehandlung bei einer Temperatur von 160 °C ausgesetzt und zur Fertigstellung dann, wie ebenfalls dort beschrieben, kochend geseift. Es resultiert danach auf der Textilbahn eine gleichmäßige, noch etwas tiefere Blaufärbung als gemäß Arbeitsanweisung in Beispiel 6. Dieselben färberischen Ergebnisse erhält man, wenn statt der Trockenhitzeeinwirkung auf die kalt gelagerte Ware ein Dämpfprozeß von 2 Minuten Dauer bei 105°C angeschlossen wird.

### Beispiel 8

Ein Gewebe aus carrierfrei färbbaren, mit Polyethylenoxid in Form eines Blockcopolymerisats modifizierten Polyethylenterephthalatfasern wird auf einem Foulard mit einer wäßrigen Flotte, die 30g/1 des Dispersionsfarbstoffes der Formel

in herkömmlicher Weise dispergiertem Zustand enthält und auf einen pH-wert von etwa 8 eingestellt ist, bei Raumtemperatur sowie einer Flottenaufnahme von ca. 55 % geklotzt und aufgedockt. Die Docke wird nunmehr, wie in Beispiel 6 beschrieben, luftdicht verschlossen, worauf man das Textilgut unter langsamem Rotierenlassen des Warenwickels zur Farbstoff-Fixierung einem Kaltverweil-Prozeß unterzieht.

Im Anschluß an eine 24-stündige Behandlung unter Raum temperaturbedingungen wird das so gefärbte Fasermaterial zur Fertigstellung in üblicher Weise mit Wasser gespült, in etwa 70°C warmem Wasser ausgewaschen und sodann 5 Minuten kochend geseift. Man erhält auf der Ware eine Orangefärbung mit guter Wasch- und Reibeechtheit.

Falls es die Materialbeschaffenheit erfordert, kann der Klotzflotte ohne weiteres ein Netzmittel und gegebenenfalls ein Dispergiermittel zugesetzt werden.

## Patentansprüche

1. Verfahren zum carrierfieien Färben von Fasermaterial, das aus durch Einkondensieren von die normale Festigkeit des einheitlichen polymeren Fasergefüges auflockernden Kettengliedern aus bifunktionellen, esterbildenden monomeren Verbindungen modifizierten Polyestern besteht oder solche enthält, mitwasserunlöslichen Dispersionsfarbstoffen, dadurch gekennzeichnet, daß man als Farbmittel Dispersionsfarbstoffe enthaltend im Molekül mindestens eine an einen aromatischen Kern des Chromophors gebundene stark polarisierte Gruppierung vom Vinylsulfon-Typ einsetzt und man die Fixierung dieser Farbstoffe auf der Faser aus wäßriger Dispersion bei pH-Werten im Bereich von 5 bis 10 durch Hitzeeinwirkung oder durch Verweilen herbeiführt.

2. Verfahren nach Ansprüch 1, dadurch gekennzeichnet, daß man die Färbeoperation bei pH-Werten zwischen 7 und 9 vornimmt.

3. Verfahren nach Ansprüchen 1 oder 2, dadurch gekennzeichnet, daß man die Färbeoperation samt Farbstoff-Fixierung durch Hitzeeinwirkung nach der Auszieh-Methode vornimmt.

4. Verfahren nach Anspruch 3, dadurch gekennzeichnet, daß man die Färbeoperation unter Kochtemperatur-Bedingungen zwischen 95° und 100°C vornimmt.

5. Verfahren nach Anspruch 3, dadurch gekennzeichnet, daß man die Färbeoperation unter Hochtemperatur (HT) -Bedingungen zwischen 100° und 135°C vornimmt.

6. Verfahren nach Ansprüchen 1 oder 2 dadurch gekennzeichnet, daß man die Färbeoperation samt Farbstoff-Fixierung durch Hitzeeinwirkung nach einer kontinuierlichen Methode entsprechend der Klotz-Technik vornimmt.

7. Verfahren nach Anspruch 6 dadurch gekennzeichnet, daß man die Färbeoperation nach einem Klotz-Dämpf-Prozeß bzw. Klotz-Naßdämpf-Prozeß vornimmt..

8. Verfahren nach Anspruch 6, dadurch gekennzeichnet, daß man die Färbeoperation nach einem Klotz-Thermosol-Prozeß vornimmt.

9. Verfahren nach Ansprüchen 1 oder 2, dadurch gekennzeichnet, daß man die Färbeoperation samt Farbstoff-Fixierung durch Verweilen nach einer halbkontinuierlichen Methode entsprechend der Klotz-Aufdock-Technik vornimmt.

10. Verfahren nach Anspruch 9, dadurch gekennzeichnet, daß man die Färbeoperation nach einem Klotz-Warmverweil-Prozeß vornimmt.

11. Verfahren nach Anspruch 9 dadurch gekennzeichnet, daß man die Färbeoperation nach einem Klotz-Kaltverweil-Prozeß vornimmt.

12. Verfahren nach Ansprüchen 9 bis 11, dadurch gekennzeichnet, daß man die Färbeoperation nach einem Pad-Roll-Prozeß vornimmt.

13. Verfahren nach Anspruch 9 bis 12, dadurch gekennzeichnet, daß man nach Ablauf der Verweilzeit zur Farbstoff-Fixierung bei Raumtemperatur eine kurze Wärmebehandlung des Fasermaterials, entweder durch Trockenhitze oder durch Dämpfen, vornimmt.

14. Verfahren nach Ansprüchen 1 bis 13, dadurch gekennzeichnet, daß die carrierfrei färbbare Polyesterfaser eine mit Hydroxycarbonsäuren modifizierte Polyethylenterephthalatfaser ist.

15. Verfahren nach Ansprüchen 1 bis 13, dadurch gekennzeichnet, daß die carrierfrei färbbare Polyesterfaser eine mit aliphatischen Dicarbonsäuren modifizierte Polyethylenterephthalatfaser ist.

16. Verfahren nach Ansprüchen 1 bis 13. dadurch gekennzeichnet, daß die carrierfrei färbbare Polyesterfaser eine mit Polyethylenoxid in Form eines Blockcopolymeren modifizierte Polyethylenterephthalatfaser ist.

## Claims

1. Process for the carrier-free dyeing with water-insoluble disperse dyestuffs of fiber material which consists of or contains polyesters modified by co-condensing bifunctional ester-forming monomeric compound chain members which loosen up the normal rigidity of the uniform polymeric fiber structure, which comprises using, as colorants, disperse dyestuffs which contain in the molecule at least one highly polarized grouping of the vinyl sulfone type bonded to an aromatic nucleus of the chromophore, and fixing these dyestuffs on the fiber from an aqueous dispersion at pH 5-10 by means of heat or by leaving the dyed material to dwell.

2. Process as claimed in claim 1, wherein the dyeing is performed at pH 7-9.

3. Process as claimed in claims 1 or 2, wherein the dyeing including the fixing of the dyestuff under heat, is performed using the exhaust method.

4. Process as claimed in claim 3, wherein the dyeing is performed at the boil between 95° and 100°C.

5. Process as claimed in claim 3, wherein the dyeing is performed under high-temperature (HT) conditions between 100° and 135°C.

6. Process as claimed in claims 1 or 2, wherein the dyeing, including the fixing of the dyestuff under heat, is performed using a continuous method utilizing the padding technique.

7. Process as claimed in claim 6, wherein the dyeing is performed using a pad-steam process or a pad/wet- steam process.

8. Process as claimed in claim 6, wherein the dyeing is performed using a pad-thermosol process.

9. Process as claimed in claims 1 or 2, wherein the dyeing, including the fixing of the dyestuff by leaving the dyed material to dwell, is performed using a semicontinuous method utilizing the pad/wind-up technique.

10. Process as claimed in claim 9, wherein the dyeing is performed using a pad/hot-batch process.

11. Process as claimed in claim 9, wherein the dyeing is performed using a pad/cold-batch process.

12. Process as claimed in claims 9 to 11, wherein the dyeing is performed using a pad roll process.

13. Process as claimed in claims 9 to 12, wherein after the dwell time to fix the dyestuff at room temperature has expired the fiber material is brieflyheattreated, either by means of dry heat or by steaming.

14. Process as claimed in claims 1 to 13, wherein the carrier-free dyeable polyester fiber is a polyethyllene terephthalate fiber modified with hydroxycarboxylic acids.

15. Process as claimed in claims 1 to 13, wherein the carrier-free dyeable polyester fiber is a polyethylene terephthalate fiber modified with aliphatic dicarboxylic acids.

16. Process as claimed in claims 1 to 13, wherein the carrier-free dyeable polyester fiber is a polyethylene terephthalate fiber modified with polyethylene oxide in the form of a block copolymer.

## Revendications

1. Procédé pour la teinture, sans véhiculeur, d'une matière fibreuse constituée de polyesters modifiés par la condensation d'éléments de chaîne affaiblissant la résistance normale de la structure fibreuse polymère homogène, et constitués de composés monomères bifonctionnels formant des esters, ou qui les contient, à l'aide de colorants de dispersion insolubles dans l'eau, caractérisé en ce qu'on utilise comme matières colorantes des colorants de dispersion contenant dans leur molécule au moins un groupement du type vinylsulfone fortement polarisé et fixé à un noyau aromatique du chromophore, et qu'on réalise le fixage de ces colorants sur les fibres dans une dispersion aqueuse à des pH compris entre 5 et 10, sous l'effet de la chaleur ou d'un stockage.

2. Procédé selon la revendication 1, caractérisé en ce qu'on procède à l'opération de teinture à des pH compris entre 7 et 9.

3. Procédé selon les revendications 1 ou 2, caractérisé en ce qu'on procède à l'opération de teinture et au fixage du colorant par action de la chaleur, en faisant appel au procédé par épuisement.

4. Procédé selon la revendication 3, caractérisé en ce qu'on procède à l'opération de teinture à la température d'ébullition entre 95 et 100°C.

5. Procédé selon la revendication 3, caractérisé en ce qu'on procède à l'opération de teinture à haute température (HT) entre 100 et 135°C.

6. Procédé selon les revendications 1 ou 2, caractérisé en ce qu'on procède à l'opération de teinture et au fixage du colorant par action de la chaleur, en faisant appel à un procédé continu correspondant à la technique du foulardage.

7. Procédé selon la revendication 6, caractérisé en ce qu'on procède à l'opération de teinture par un procédé de foulardage-vaporisage ou de foulardage-vaporisage au mouillé.

8. Procédé selon la revendication 6, caractérisé en ce qu'on procède à t'opération de teinture par un procédé de foulardage-thermosolage.

9. Procédé selon les revendications 1 ou 2, caractérisé en ce qu'on procède à l'opération de teinture et de fixage du colorant par stockage, en faisant appel à un procédé semicontinu correspondant à la technique de foulardage-enroulement.

10. Procédé selon la revendication 9, caractérisé en ce qu'on procède à l'opération de teinture en faisant appel à un procédé de foulardage et de stockage à chaud.

11. Procédé selon la revendication 9, caractérisé en ce qu'on procède à l'opération de teinture en faisant appel à un procédé de foulardage et de stockage à froid.

12. Procédé selon les revendications 9 à 11, caractérisé en ce qu'on procède à l'opération de teinture par un procédé, de foulardage-vaporisage-enroulement (Pad-Roll).

13. Procédé selon les revendications 9 à 12, caractérisé en ce qu'on procède, après déroulement du temps de stockage destiné au fixage du colorant à la température ambiante, à un rapide traitement thermique de la matière fibreuse, soit sous l'action d'une chaleur sèche, soit par vaporisage,

14. Procédé selon les revendications 1 à 13, caractérisé en ce que les fibres de polyester pouvant être teintes sans véhiculeur sont les fibres de poly(téréphtalate d'éthylène) modifiées par des acides hydroxycarboxyliques.

15. Procédé selon les revendications 1 à 13, caractérisé en ce que les fibres de polyester pouvant être teintes sans véhiculeur sont des fibres de poly(téréphtalate d'éthylène) modifiées par des acides aliphatiques dicarboxyliques.

16. Procédé selon les revendications 1 à 13, caractérisé en ce que les fibres de polyester pouvant être teintes sans véhiculeur sont des fibres de poly(téréphtalate d'éthylène) modifiées par un poly(oxyde d'éthylène) sous la forme d'un copolymère séquencé.
